# EUROPÄISCHE PATENTSCHRIFT

(11) **EP 1 469 096 B1**
(45) Veröffentlichungstag und Bekanntmachung des Hinweises auf die Patenterteilung: **18.01.2006**
(21) Anmeldenummer: 04460006.2
(22) Anmeldetag: 09.04.2004
(51) Int. Cl.: C23C 4/02, C23C 4/12, C23C 4/18, F23M 5/00

(54) **Verfahren zur Herstellung von Antikorrosionsschutzüberzügen für Kühlschirme in Feuerkammern**
Method of making anticorrosion coatings on the cooling shields of furnance chambers
Procédé pour la préparation de revêtements anticorrosifs sur l'écran protecteur d'une chambre de four

(30) Priorität: 18.04.2003 PL 35976403
(43) Veröffentlichungstag der Anmeldung: 20.10.2004
(73) Patentinhaber: "System" Spolka Akcyjna, 40-181 Katowice (PL)
(72) Erfinder: Grzelka, Ryszard, 40-778 Katowice (PL); Mikos, Michal, 04-643 Warszawa (PL)
(74) Vertreter: Bogacki, Grzegorz

(56) Entgegenhaltungen:
- EP-A- 0 913 640
- DE-A- 4 325 383
- DE-A- 19 704 976
- DE-C- 19 603 515
- US-B1- 6 485 792

## Beschreibung

Die Erfindung betrifft ein Verfahren zur Anfertigung eines Antikorrosionsschutzüberzuges auf Kühlschirmen in Feuerkammern.

Die Einführung neuer Generationen von Staubfeuerkammem ist mit einer radikalen Minderung der Emission von Stickoxid verbunden. Geringe Emission der Stickoxide wird durch die teilweise Reduktion NOₓ in Brennern mit niedriger Emission und durch Abstufung der zugeführten Luft zu Staubfeuerung erlangt. Die ungünstige Konsequens dieser Anordnung ist die Entstehung einer dauerhaften reduzierenden Atmosphäre in den Zonen der Feuerkammerkühlschirme, welche die Ursache der beschleunigten Fortschreitung des Korrosionsvorgangs der Kühlschirmrohre ist, die Störanfälligkeit und das Abstellen des Betriebs von Kesseln bewirkt. Die Geschwindigkeit der Korrosion gemessen mit der Geschwindigkeit des Flächenverlustes erreicht beispielsweise den Wert 1mm/10⁵h.

Bisher bekannte Methoden der Verhütung der Korrosion der Kühlschirme bestehen aus der Vorbereitung der verbrannten Kohle in der Hinsicht auf Reinheit und Sortiment, im Einspritzen brennbarer Additive zum Abgas, die verhütend vor Bedeckung der Rohre mit Absatz wirken, im Verbessern der Zusammensetzung von Luftbrennstoff zu Verminderung der Verbrennung der Nebenprodukte, im Einführen eines die Kühlschirme vor der reduzierenden Atmosphäre schonenden Schutzluftsystems oder auch im Aufspritzen auf die Kühlschirme von thermischen Schutzüberzügen zur Verminderung der Gas und Absatzkorrosion. Solche Bemühungen lösten nur teilweise die Korrosionsprobleme und außerdem waren sie beschränkt durch die ökonomisch-technischen Bedingungen. Das thermische Aufspritzen der Schutzüberzüge fand keine weitere Anwendung wegen der hohen Überzugsmaterialkosten, welche ungefähr 100 USD/kg betragen. Es wurden beispielsweise Überzüge angewendet auf der Basis solcher Elemente wie Chrom, Nickel, Cobalt, Titanium, Wolfram, Vanadium, Yttrium oder Hafnium.

Bekannt sind auch Vorschläge der Bildung von Aluminiumüberzügen an den Flächen von den in extremalen Bedingungen arbeitenden Einrichtungen. Zum Beispiel ist aus dem amerikanischen Patentgesuch Nr 601 416 59 eine Methode der Erzeugung Diffusionsaluminiumüberzugs auf einer Unterlage bekannt, beispielsweise auf einem Turbogasmotorteil, welche auf dem Unterbringen der Unterlage in einer entsprechenden Anstreichkammer in einer Inertgas oder reduzierenden Gasatmosphäre besteht. Diese Methode kann nicht ausgenutzt werden in Staubfeuerkammem bei großen Ausmaßen der Kühlschirme, da sie dem angefertigten Überzug nicht den erforderten Schutz vor der Hochtemperatur Gaskorrosion garantiert, welche in den mit Kohlenstaub beheizten Kesselfeuerungen vorkommt.

DE 196 03 515 C1 Bezieht sich auf die Herstellung einer korrosionsbeständigen Beschichtung auf heißgaskorrosionsbelasteten Teilen, wie z.B. Überhitzerrohren in Kohlenstaub-Verbrennungsanlagen (Beispiel 1), einer Flossenwand einer Müllverbrennungsanlage (Beispiel 2), Gasaustrittskanälen von Gasturbinen (Beispiel 3). Hierzu wird mittels eines Plasmaspritzverfahrens auf das aufgerauhte Werkstück eine Schicht einer Legierung auf der Basis von Al aufgebracht. In Beispiel 3 wird das Lichtbogendrahtspritzverfahren angewendet.

DE 197 04 976 A1 beschreibt eine Gasturbinenanlage, die ein mit Keramiksteinen ausgekleidetes Brennkammergehäuse besitzt. Um den mechanischen Verschleiß dieser Steine zu vermindern, werden diese beschichtet und zwar mit einer YSZ Haftvermittlerschicht und einer MCrAIY Wärmedämmschicht.

EP 0 913 640 A2 gibt eine Brennkammer mit einer keramischen Wärmeisolationsplatte an, die mit einer infrarotreflektierenden Schicht beschichtet ist. Diese Schicht kann z.B. aus Metallen, Metalllegierungen oder Al₂O₃ bestehen. Die Beschichtung kann u.a. mittels Plasmaspritzen erfolgen.

Die Aufgabe der vorliegenden Erfindung liegt nun in der Schaffung eines Verfahrens zur Anfertigung eines Antikorrosionsschutzüberzugs an den neuen Elementen der Kühlschirme, die sich nach dem Anmontieren im Kessel direkt im Wirkungsgebiet der mit Kohlenstaub beheizten Feuerung befinden.

Der Gegenstand der vorliegenden Erfindung löst diese Aufgabe. Das Wesen des Verfahrens gemäß der Erfindung besteht darin, daß in der ersten Phase eine Strahlungs-Abreibung der Unterlage zu einer Reinheit Sa 3 und einer Rauhigkeit Rz von 35 bis 100 µm bei einem Druck der Druckluft von 5 MPa bis 12 MPa durchgeführt wird, in der zweiten Phase im Verfahren des Plasmaspritzens Aluminiumpulver mit einer Reinheit von 99,5 Al und einer Granulation von 40 µm bis 200 µm, vorteihaft 120 µm, bei einer Spritzdistanz von 5 mm bis 20 mm, am günstigsten 10 µm, angewendet wird, Spannung U von 45 bis 70 V, am günstigsten 58 V, Strom I von 350 bis 420 A, in einer Argon Atmosphäre von 2000 l/h bis 3000 l/h und einem Druck der Plasmagase P von 1,5 bis 4 MPa, am günstigsten 3 Mpa, und in der dritten Phase die fertiggestelle obere Deckschicht vor der Gashochtemperatur Korrosion in Gestalt von Aluminiumoxid (Al₂O₃) widerstandsfähig gemacht wird und das Anregen der Diffusion von Al zu Unterlage durch zusätzliche Erhitzung bei eines Temperatur von 350 bis 650°C innerhalb von 4 bis 8 h durchgeführt wird.

Ein so angefertigter Antikorrosions-Überzug der Kühlschirme in mit Kohlenstaub beheizten Feuerkammem erlaubt die Erlangung einer guten Haftfähigkeit zu Unterlage also zu dem Stahlkühlschirm im Kessel, mit einer Bindungskraft Minimum 40 MPa. Dieser Überzug kann eine Dicke von 50 µm bis 400 µm haben und charakterisiert sich durch eine niedrige Porosität. Eine wesentliche Eigenschaft und zugleich Vorteil dieser Methode der Erfindung ist die Anwendung von billigen Überzugsmaterial wie Aluminium und die Auswahl der entsprechenden Parameter für die dreiphasige Bearbeitung des Plasmaspritzens mit der Erzeugung in der dritten Phase eines zweischichtigen Überzugs deren obere Deckschicht zusätzlich eine Aluminiumschutzfläche in der Gestalt von Aluminiumoxid (Al₂O₃) bildet mit schützenden hohen Äntikorrosions- Parametern bei den extremen Bedingungen, die in der mit Kohlenstaub beheizten Kesselfeuerung herrschen.

Beispiel. In der ersten Phase wird die Reinigung der Unterlage, also der Stahlkühlschirmrohre durch die Strahlungs-Abreibung-Bearbeitung zu einer Reinheit Sa 3 und einer Mittel-Rauhigkeit Rz von 80 µm angewandt. Zu dieser Bearbeitung kann man Schlacke, bruchrauhen Gußeisenschrot, bruchrauhen Stahl, Korund, Elektrokorund mit Körnigkeit 0,9 mm anwenden. Der Druck der Druckluft bei der Strahlungs-Abreibung-Bearbeitung beträgt 10 MPa. In der zweiten Phase im Verfahren der Plasmaspritzung wird Aluminiumpulver mit einer Reinheit von 99,5% Al und einer Granulation von 120 µm angewandt:
➢ Spritzdistanz L = 10 mm
➢ Spannung U = 58 V
➢ Strom 1 = von 350 bis 480 A der Bereich oberhalb 420 A liegt außerhalb des Rahmens der Erfindung.
➢ Argon = 2500 l/h
➢ Durchflußdruck der Plasmagase P = 3 MPa.

In der dritten Phase wird die fertiggestellte obere Aluminium Deckschicht vor der Gashochtemperatur Korrosion widerstandsfähig gemacht und zum Erlangen der maximalen Diffusion von Al zu der Unterlage eine zusätzliche Erhitzung bei eines Temperatur von 450°C innerhalb 5 Stunden durchgeführt.

## Patentansprüche

1. Verfahren zur Anfertigung einer Antikorrosionsschutzüberzuges auf die Unterlage bildenden Kühlschirmen in Feuerkammern, durch Plasmaspritzen dieser Kühlschirme mit Überzugsmaterial, **dadurch gekennzeichnet, daß** in der ersten Phase eine Strahlungs-Abreibung der Unterlage zu einer Reinheit Sa 3 und einer Rauhigkeit Rz von 35 bis 100 µm bei einem Druck der Druckluft von 5 MPa bis 12 Mpa durchgeführt wird, in der zweiten Phase im Verfahren des Plasmaspritzens Aluminiumpulver mit einer Reinheit von 99,5 Al und einer Granulation von 40 µm bis 200 µm, vorteihaft 120 µm, bei einer Spritzdistanz von 5 mm bis 20 mm, am günstigsten 10 mm, angewendet wird, Spannung U von 45 bis 70 V, am günstigsten 58 V, Strom I von 350 bis 420 A, in einer Argon Atmosphäre von 2000 l/h bis 3000 l/h und einem Druck der Plasmagase P, von 1,5 bis 4 MPa, am günstigsten 3 MPa, und in der dritten Phase die fertiggestellte obere Deckschicht vor der Gashochtemperatur Korrosion in gestalt von Aluminiumoxid (Al₂O₃) widerstandsfähig gemacht wird und das Anregen der Diffusion von Al zu der Unterlage durch zusätzliche Erhitzung bei einer Temperatur von 350 bis 650°C innerhalb von 4 bis 8 h durchgeführt wird.

## Revendications

1. Le procédé pour la préparation de revêtements anticorrosif sur l' écran protecteur d'une chambre de four constituant la surface d'adhérence, par une projection du plasma sur ces écrans avec du matériel pelliculaire, caractéristique par le fait d'effectuer en premiere phase un nettoyage flux-abrasif de la surface d'adhérence jusqu'à la pureté Sa 3 et la rugosité Rz de 35 a 100 m, avec la pression de l'air comprimé du 5 Mpa jusqu'à 12 MPa, en deuxième phase du procédé de projection du plasma on emploie de la poudre d'aluminium d'une pureté minimum 99,5 Al et d'une granulation de 40 m à 200 m - avantageusement 120 m avec la distance de projection de 5 mm à 20 mm - la distance la plus avantageuse de 10 mm, la tension U - de 45 à 70 V - la plus avantageuse de 58 V, le courant I de 350 a 420 A dans l'atmosphère de l'argon de 2000 I/h jusqu'à 3000 I/h et avec la tension des gas plasmo-créatifs P - de 1,5 a 4 Mpa - plus avantageux serait de 3 Mpa, et en troisième phase on rend réfractaire la couche extérieure du revêtement effectué à la corrosion gaseuse à haute temperature jusqu'à la forme de l'oxyde d'aluminium (Al₂O₃) ainsi que l'amorçage de la diffusion Al en surface d'adhérence par un chauffement additionnel dans la température de 350 a 650 C pendant la période de temps de 4 à 8 heures.

## Claims

1. Method of making anticorrosion coatings on the cooling shields of furnace chambers functioning as a base, by plasma spraying these shields with a coating material, whose distinguishing feature is that in the first phase of abrasive cleaning of the surface takes olace - fineness up to Sa 3 and roughness up to Rz from 35 to 100 µm at a compressed air pressure from 5 MPa to 12 MPa, in the second phase in the process of plasma spraying aluminium powder is used - fineness minimum 99,5 Al and granulation from 40 µm to 200 µm - advantageously 120 µm when the distance of spraying is from 5 mm to 20 mm - most advantageously 10 mm, voltage U - from 45 to 70 V, most advantageously 58 V, current from 350 to 420 A in the atmosphere of argon from 2000 l/h to 3000 l/h at the pressure of gases generating plasma P - from 1,5 to 4 MPa - most advantageously 3 MPa, and in the third phase the surface layer of the coating is being proofed against gas high-temperature corrosion in the form of aluminium oxide (Al₂O₃) and Al diffusion to the surface is being initiated by additional heating at a temperature from 350°C to 650°C from the period of 4 to 8 h.
